# EUROPÄISCHE PATENTSCHRIFT

(11) **EP 2 742 161 B1**
(45) Veröffentlichungstag und Bekanntmachung des Hinweises auf die Patenterteilung: **07.12.2016**
(21) Anmeldenummer: 12735197.1
(22) Anmeldetag: 15.06.2012
(51) Int. Cl.: C22C 9/04

(54) **KUPFERZINKLEGIERUNG**
COPPER ZINC ALLOY
ALLIAGE DE CUIVRE ZINC

(30) Priorität: 13.08.2011 DE 102011110588
(43) Veröffentlichungstag der Anmeldung: 18.06.2014
(73) Patentinhaber: Wieland-Werke AG, 89079 Ulm (DE)
(72) Erfinder: KUHN, Hans-Achim, 89257 lllertissen (DE); KÄUFLER, Andrea, 89231 Neu-Ulm (DE); GROSS, Stefan, 89081 Ulm (DE)
(86) Internationale Anmeldenummer: PCT/EP2012/002523
(87) Internationale Veröffentlichungsnummer: WO 2013/023717

(56) Entgegenhaltungen:
- WO-A1-99/67433
- JP-A- 2005 060 773
- JP-A- 2009 062 610
- US-A1- 2003 129 076
- MIURA HIROMI ET AL: "Mechanical twinning and its effects on static recrystallization behavior of Cu-Zn alloy", DÔ-TO-DÔ-GÔKIN : DÔ-TO-DÔ-GÔKIN-GIJUTSU-KENKYÛKAI-SHI = COPPER AND COPPER ALLOY : JOURNAL OF JAPAN RESEARCH INSTITUTE FOR ADVANCED COPPER-BASE MATERIALS AND TECHNOLOGIES, XX, JP, Bd. 48, Nr. 1, 31. Dezember 2009 (2009-12-31), Seiten 27-33, XP009168141, ISSN: 1347-7234

## Beschreibung

Die Erfindung betrifft eine Kupferlegierung gemäß dem Oberbegriff des Anspruchs 1.

Elektronische Bauteile, einschließlich Anschlusskontakte, bilden die Grundlage der Informationstechnologie. Eine der wichtigsten Betrachtungen bei jedem Anschlusskontakt ist eine Optimierung der Ausführungsform bei geringsten Kosten. Mit dem fortwährenden Preisdruck besteht in der Elektronikindustrie unter anderem ein Bedarf an alternativen Materialien zu solchen, welche die gewünschten Eigenschaften aufweisen, und die zudem auch preiswert sind. Gewünschte Eigenschaften einer Legierung sind beispielsweise eine hohe elektrische und thermische Leitfähigkeit sowie eine hohe Spannungsrelaxations-beständigkeit und Zugfestigkeit. Als Anschlussklemmen und auch für andere elektrische und thermische Anwendungen werden typischerweise Kupferlegierungen aufgrund ihres allgemein hervorragenden Korrosionswiderstandes, der hohen elektrischen und thermischen Leitfähigkeit, sowie der guten Lager- und Verschleißqualitäten verwendet. Kupferlegierungen sind auch aufgrund ihrer guten Kaltbearbeitungs- oder Warmbearbeitungseigenschaften und ihres guten Verformungsverhaltens geeignet.

Aus der Druckschrift EP 1 290 234 B1 ist eine Kupferlegierung bekannt, die bereits eine kostengünstigere Alternative zu sonst üblichen Kupferlegierungen mit hoher elektrischer Leitfähigkeit, hoher Zugfestigkeit und hoher Umformfestigkeit ausweist. Die Legierung besteht aus 13 bis 15 % Zink, 0,7 bis 0,9 % Zinn, 0,7 bis 0,9 % Eisen und einen Restausgleich an Kupfer. Aufgrund des Zinks, mit einem derzeit am Markt vergleichsweise geringen Metallwert, können Kosten im Grundmaterial eingespart werden.

Aus der Patentschrift US 3,816,109 ist eine Kupferlegierung bekannt, die einen Zinkanteil von maximal 15,0 % aufweist. Der Eisengehalt liegt zwischen 1,0 und 2,0 %. Mit dieser Zusammensetzung wird eine vergleichsweise gute elektrische Leitfähigkeit in Verbindung mit einer ausreichenden Zugfestigkeit erzielt.

Des Weiteren sind aus der Patentschrift US 6,132,528 Kupfer-Zinn-Eisen-Zink-Legierungen bekannt, die einen höheren Zink-Gehalt von bis zu 35,0 % aufweisen. Der Eisenanteil liegt zwischen 1,6 und 4,0 %. Die Eisenzugabe hat dabei die Funktion, eine Kornfeinung bereits nach dem Gießen zu erzielen.

Zudem sind aus den Druckschriften WO 99/67433 A1, JP 2005 060773 A, US 2003/0129076 A1, JP 2009 062610 A Kupfer-Zink-Zinn-Legierungen mit einer großen Variationsbreite in der Elementzusammensetzung bekannt, die das Element Eisen enthalten können. Je nach günstiger Auswahl des Eisenanteils können sich eisenhaltige Partikel in der Matrix ausbilden.

Der Erfindung liegt die Aufgabe zugrunde, eine Kupferlegierung dahingehend weiterzuentwickeln, um diese bezüglich der Spannungsrelaxationsbeständigkeit und weiteren Materialeigenschaften weiterzuentwickeln. Insbesondere verarbeitet als Bandwerkstoff soll sich die Legierung bei gleichzeitig geringem Metallwert an den technologischen Eigenschaften der Bronzen CuSn4 (C51100) und CuSn6 (C51900) orientieren. Außerdem sollte der Fertigungsweg möglichst einfach gestaltet sein. Hinsichtlich der Zugfestigkeit sollten Werte von 600 MPa, die elektrische Leitfähigkeit wenigstens 20 % IACS betragen. Außerdem sollte die als Band verarbeitete Kupferlegierung gut biegbar sein und als Federwerkstoff eingesetzt werden können.

Die Erfindung wird durch die Merkmale des Anspruchs 1 wiedergegeben. Die weiteren rückbezogenen Ansprüche betreffen vorteilhafte Aus- und Weiterbildungen der Erfindung.

Die Erfindung betrifft eine Kupferlegierung gemäß Anspruch 1.

Bei der erfindungsgemäßen Kupferlegierung handelt es sich in erster Linie um Band, Draht oder rohrförmiges Material, mit den Hauptbestandteilen Kupfer, Zink, Zinn und Eisen. Der Zinkgehalt zwischen 15,5 und 36,0 % wird in der Legierung insbesondere nach dem Kriterium ausgewählt, dass eine leicht umformbare, einphasige Legierung erhalten wird. Das einphasige Basisgefüge besteht dabei aus Alphaphase. Auch muss das Basisgefüge geeignet sein, möglichst feine Ausscheidungen anderer Elemente aufzunehmen. Es hat sich gezeigt, dass der Zinkgehalt dabei 36,0 % nicht übersteigen sollte, da sich sonst eine ungünstigere Phasenbeschaffenheit in der Legierung einstellt. In bevorzugter Ausgestaltung wird der Zinkgehalt von maximal 32,0 % nicht überschritten. Insbesondere bei über den angegebenen Wert hinausgehenden Zinkgehalten tritt die in diesem Zusammenhang unerwünschte spröde Betaphase auf. Andererseits zeigen umfangreiche Untersuchungsergebnisse einer Legierungsvariante mit 30,0 % Zink, dass die gewünschten Eigenschaften noch sichergestellt sind. Eine wichtige Eigenschaft der Legierung ist ihre Beständigkeit gegen Spannungsrelaxation und Spannungsrisskorrosion. Andererseits sind auch wirtschaftliche Aspekte bei der erfindungsgemäßen Lösung zu nennen. So ist derzeit das Element Zink im Markt noch ausreichend günstig zu beziehen und verfügbar, um damit im Metallpreis günstigere Legierungen herzustellen, deren Eigenschaften an bisher bekannte Legierungen zumindest heranreicht. So besitzen die erfindungsgemäßen Legierungen einen geringeren Metallwert als herkömmliche Kupfer-Zinn-Phosphor-Legierungen. An diesen Legierungen sollen sich auch die Materialeigenschaften orientieren.

Aus technischer Sicht wirkt sich ein in der erfindungsgemäßen Legierung höherer Zinngehalt auf die Festigkeit und auf die Relaxationsbeständigkeit aus. Auf der anderen Seite sollte der Zinngehalt 3,0 % nicht übersteigen, da die Leitfähigkeit und die Biegbarkeit hiervon negativ beeinflusst werden. Prinzipiell soll die Zinnkonzentration so niedrig wie möglich gehalten werden, bei einem Anteil unter 0,3 % ist jedoch kein wesentlicher Einfluss auf die Legierungseigenschaften mehr zu erwarten.

Eisen ist für die Bildung von Ausscheidungsteilchen und damit für eine Verbesserung der Relaxationseigenschaften im Vergleich zu üblichen Messingen verantwortlich. Die Ausscheidungsbildung kann während des Fertigungsprozesses gesteuert und optimiert werden. Insbesondere bilden sich Ausscheidungen in dieser Legierung während einem Warmwalzschritt mit einer darauffolgenden gezielten Abkühlung. Die in der Legierung wirksamen Härtungsmechanismen werden in erster Linie durch das Element Eisen getragen. Die in der Legierungsmatrix vorhandenen eisenhaltigen Partikel bilden sich dabei im Submikrometerbereich aus. Die weiteren wahlweise in der Legierung enthaltenen Elemente können im Hinblick auf die Prozessführung eine weitere Eigenschaftsverbesserung der Legierung bewirken oder auch beim Herstellungsprozess in der schmelzflüssigen Phase ihre Wirkung zeigen. Eine weitere Schlüsseleigenschaft ist bei Bändern die Biegbarkeit, die sich insbesondere bei höheren Zinkgehalten verbessert. Die Untersuchungsergebnisse zeigen, dass sowohl für niedrige wie auch für hohe Zinkgehalte in etwa gleich hohe Restspannungen in der Legierung auftreten. Wesentlich dabei ist, dass bei der erfindungsgemäßen Legierung die Relaxationsbeständigkeit deutlich gegenüber den üblichen Messingen verbessert wird und nur knapp unterhalb der für Bronze üblichen Werte liegt. Bezüglich der Relaxationsbeständigkeit liegt folglich die vorliegende Messinglegierung im Bereich der handelsüblichen Zinnbronzen.

Bei der erfindungsgemäßen Legierung liegt besonderes Gewicht auf deren Mikrostruktur, die aufgrund der Bearbeitungsschritte eine besondere Kombination an Haupttexturlagen ausweist. Die Textur entsteht in der Fertigung bei der thermomechanischen Behandlung aufgrund unterschiedlicher Walzprozesse. Walzumformungen können einerseits Kaltwalzschritte und Zwischenglühungen sowie andererseits Warmwalzprozesse in Verbindung mit weiteren Kaltwalzschritten und Zwischenglühungen umfassen. Die Ausbildung der erfindungsgemäßen Legierung mit den angegebenen Haupttexturlagen muss prozesstechnisch dabei genau auf die Ausbildung der fein verteilen eisenhaltigen Partikel in Verbindung mit den jeweiligen Abwalzgraden abgestimmt sein. Nur so kann das Optimum der erwarteten Eigenschaftskombinationen erreicht werden.

Die angestrebten Werkstoffkenngrößen sind beispielsweise für die Konstruktion von Federelementen von besonderem Interesse, weil dadurch die Steifheit der Feder und ihre Belastbarkeit bestimmt werden. Dabei besteht ein enger Zusammenhang zwischen den sich einstellenden Texturlagen und der sich hieraus ergebenden mechanischen Anisotropie. Kubisch flächenzentrierte Metalle bilden nach hoher Walzverformung in Abhängigkeit von ihrer Stapelfehlerenergie in der Regel zwei unterschiedliche Texturtypen aus. Bei Metallen mit mittlerer bis hoher Stapelfehlerenergie, wie Aluminium und Kupfer, findet man die sogenannte Kupferwalztextur, welche aus den Ideallagen, der sogenannten Messinglage sowie der S-Lage und der Kupferlage zusammengesetzt ist. Der zweite Grenztyp ist die sogenannte Legierungswalztextur, welche von metallischen Werkstoffen niedriger Stapelfehlerenergie, zu denen auch die meisten Kupferlegierungen gehören, ausgebildet wird und welche im Wesentlichen aus der Messinglage besteht. Texturuntersuchungen an Kupfer und Kupfer-Zink-Legierungen sowie elektronenmikroskopische Untersuchungen an Kupfer und CuZn30 in jüngster Zeit haben ergeben, dass sich CuZn30 bei niederen Umformgraden bezüglich der Mikrostruktur und der Texturausbildung ähnlich verhält wie Kupfer und erst bei mittleren bis hohen Walzgraden infolge der dann einsetzenden Zwillings- und Scherbandbildungen sich die typische Messingwalztextur einstellt. Bei niederen Walzgraden hat man demnach auch bei Kupferlegierungen mit niederer Stapelfehlerenergie mit dem Auftreten von Mischtexturtypen zu rechnen.

Folglich stellen sich bei Bändern der erfindungsgemäßen Legierung besonders vorteilhafte Texturen und Richtungsabhängigkeiten der mechanischen Eigenschaften ein. Durch verhältnismäßig geringe Abwalzgrade werden Texturtypen als Mischtextur zwischen den Grenzfällen Kupferlage einerseits und Messinglage andererseits ausgebildet. Die sich jeweils einstellenden vorteilhaften Eigenschaften sind davon unmittelbar abhängig.

Der besondere Vorteil besteht darin, dass die Beständigkeit der erfindungsgemäßen Legierung gegen Spannungsrelaxation wesentlich besser als zinn- und eisenfreie Kupfer-Zink-Legierungen ist und die Legierung gleichzeitig einen niedrigeren Metallwert als Kupfer-Zinn-Phosphor-Legierungen besitzt. Überraschenderweise zeigen die erfindungsgemäßen Cu-Zn-Sn-Fe-Werkstoffe auch ein günstigeres Entfestigungsverhalten als die bei vergleichbaren Produkten eingesetzte Zinnbronze. Der Festigkeitsverlust fällt mit Beginn der Rekristallisation jedenfalls geringer aus. Die in der Legierungsmatrix vorhandenen eisenhaltigen Partikel sind im Submikrometerbereich durchweg ausreichend klein ausgebildet, dass eine gute Verzinnbarkeit und Verarbeitbarkeit zu einem Steckverbinder gewährleistet ist. Bei der vorliegenden Matrixbeschaffenheit können sich beim Feuerverzinnen die gewünschten intermetallischen Phasen mit dem Kupfer der Legierungsmatrix ausbilden. Auch bei galvanischem Verzinnen mit einer nachfolgenden Reflowbehandlung bilden sich die vorteilhaften intermetallischen Phasen einheitlich auf der gesamten Oberfläche aus. Eine wichtige Voraussetzung der einheitlich verzinnbaren Oberfläche ist, dass die kleinen Partikel bei einer mechanischen Umformung mittels Warmwalzen oder Kaltwalzen in der Matrix keine wesentliche Verstreckung in Walzrichtung erfahren. Im Gegensatz zu außerhalb der erfindungsgemäßen Lösung liegenden höheren Eisenanteilen tritt ein die Verzinnung störendes zeilenförmiges Ausbreiten größerer Eisenpartikel nicht auf.

In bevorzugter Ausgestaltung der Erfindung kann der Gehalt von Zinn 0,7 % bis 1,5 % betragen. Der Eisengehalt beträgt 0,5% bis 0,7%. Ein geringerer Zinngehalt in den angegebenen Grenzen ist deshalb besonders vorteilhaft, weil hierdurch die Leitfähigkeit und die Biegbarkeit der Legierung weiter verbessert werden. Der angegebene Eisengehalt ist so ausgewählt, dass sich besonders feine eisenhaltige Partikel in der Legierungsmatrix ausbilden. Diese Partikel haben allerdings immer noch die Größe, um die mechanischen Eigenschaften wesentlich zu verbessern.

Vorteilhafterweise kann der Zinkgehalt zwischen 21,5 % bis 31,5 % betragen. Insbesondere in diesem Bereich ist noch gesichert, dass die gewünschte einphasige, aus Alphaphase bestehende Legierung hergestellt werden kann. Derartige Legierungen sind leichter umformbar und noch geeignet für eine feine

Ausscheidungsverteilung der eisenhaltigen Partikel. Des Weiteren kann vorteilhafterweise der Zinkgehalt zwischen 28,5 % bis 31,5 % betragen.

Bei einer weiteren vorteilhaften Ausführungsform der Erfindung kann das Verhältnis der Anteile der Haupttexturlagen aus Messinglage und Kupferlage kleiner als 1 betragen. Gegenüber den bekannten Messinglegierungen ähnlicher Zusammensetzung, jedoch ohne Eisenausscheidungen, zeigt dieser Quotient die Besonderheiten dieser Legierung. Während bei vergleichbaren Untersuchungen reine CuZn30-Legierungen einen Quotienten von über 1,2 aufweisen, bilden sich bei einem geringen Verhältnis der Messinglage zur Kupferlage die angestrebten mechanischen Eigenschaften im Bandmaterial aus. Die Höhe der Steifigkeit und der Belastbarkeit von Federmaterialien wird dadurch bestimmt.

Vorteilhafter Weise kann das Verhältnis der Anteile der Haupttexturlagen aus Messinglage und Kupferlage zwischen 0,4 bis 0,90 liegen. In dem angegebenen Bereich werden besonders günstige mechanische Eigenschaften der Legierung ausgebildet.

In einer erfindungsgemäßen Kupferlegierung liegen fein verteilte eisenhaltige Partikel mit einem Durchmesser kleiner als 1 µm bei einer Dichte von zumindest 0,5 Partikel pro µm² in der Legierungsmatrix vor. Die Kombination der Partikelgröße und deren Verteilung in der Legierung prägen letztendlich die mechanischen Eigenschaften. Die beschriebene Feinverteilung mit einem Durchmesser kleiner als 1 µm ist zu über 99 % ausgeprägt und in erster Linie für die vorteilhaften Eigenschaften bestimmend. Im Regelfall ist der mittlere Partikeldurchmesser der fein verteilten eisenhaltigen Partikel sogar kleiner als 50 bis 100 nm. Werden derart kleine Partikel einer mechanischen Umformung mittels Warmwalzen oder Kaltwalzen unterzogen, so erfahren diese keine wesentliche Verstreckung in Walzrichtung, woraus dann die gute Verzinnbarkeit der Oberfläche resultiert.

Vorteilhafterweise kann die mittlere Korngröße der Legierungsmatrix kleiner als 10 µm betragen. Weiter bevorzugt liegt die mittlere Korngröße jedoch bei maximal 5 µm. Durch die Kombination der Korngröße der Legierungsmatrix in Verbindung mit der Größe der fein verteilten eisenhaltigen Partikel und deren Verteilung lässt sich ein Optimum der Legierungseigenschaften im Hinblick auf deren mechanischen Belastbarkeit, elektrische Leitfähigkeit, Beständigkeit gegen Spannungsrelaxation und Biegbarkeit erzielen.

Weitere Ausführungsbeispiele der Erfindung werden anhand der Tabellen 1 bis 4 näher erläutert.

In den Tabellen zusammengestellt:
- Tab. 1: Zusammensetzung der untersuchten Kupferlegierungen in Gewichtsprozent;
- Tab. 2: Eigenschaften der Legierung nach Tab. 1 nach dem letzten Kaltwalzen an Enddicke und Glühen 250°C/3 h;
- Tab. 3: Eigenschaften der Legierung nach Tab. 1 nach dem letzten Kaltwalzen an Enddicke und Glühen 300°C/5 min;
- Tab. 4: Haupttexturlagen in Volumenprozent der Legierungen aus Tabelle 3.

Die Zusammensetzung der einzelnen Beispiele und Vergleichsbeispiele ist Tabelle 1 zu entnehmen, die Ergebnisse der Endzustände sind in den Tabellen 2 und 3 enthalten.

### Vergleichsbeispiel 1 (CuZn23,5Sn1,0): -feinkörnig

Die Legierungsbestandteile wurden im Graphittiegel erschmolzen und anschließend wurden über das Tammann-Verfahren Laborblöckchen in Stahlkokillen gegossen. Die Zusammensetzung eines Laborblöckchens beträgt Cu 75,47 %-Zn 23,47 %-Sn 1,06 % (siehe Tabelle 1). Nach dem Fräsen an 22 mm Dicke wurden die Proben bei 700-800 °C an 12 mm warmgewalzt und anschließend an 10 mm gefräst.

Nach dem Kaltwalzen an 1,8 mm wurde die Legierung bei 500°C/3 h geglüht. Hierbei wurde eine Dehngrenze erzielt von 109 MPa bei einer Korngröße von 30-35 µm und einer Leitfähigkeit von 26,5 % IACS. Nach dem anschließenden Kaltwalzen an 0,33 mm und Glühen bei 320°C/3 h beträgt die Dehngrenze 311 MPa bei einer Korngröße von 2-3 µm und einer Leitfähigkeit von 27,3% IACS.

Nach dem Walzen an Enddicke und Anlassen bei 300°C/5 min wurden bei 24 % vorangehender Kaltverformung Dehngrenzen erzielt von 541 MPa bei einer A10-Dehnung von 19,3 % und einer Leitfähigkeit von 25,1 % IACS. Der minimale Biegeradius minBR bezogen auf die Banddicke t (minBR/t senkrecht/parallel) im V-Gesenk beträgt 0,4/1,2. Die Spannungsrelaxationsbeständigkeit beträgt nach 100°C/1000 h 92,3 % und nach 120°C/1000 h 82,1 % der Anfangsspannung. Bei vorangehender Kaltverformung von 40 % wurden Dehngrenzen erzielt von 622 MPa bei einer A10-Dehnung von 4,6 %, einer Leitfähigkeit von 24,8 % IACS und minBR/t senkrecht/parallel von 1,5/7,5. Die Spannungsrelaxationsbeständigkeit beträgt nach 100°C/1000 h 90,2 % und nach 120°C/1000 h 79,8 % der Anfangsspannung.

Nach dem Walzen an Enddicke und Anlassen bei 250°C/3 h wurden bei 24 % vorangehender Kaltverformung Dehngrenzen erzielt von 586 MPa bei einer A10-Dehnung von 9,8 % und einer Leitfähigkeit von 25,3 % IACS. Der minimale Biegeradius bezogen auf die Banddicke (minBR/t senkrecht/parallel) im V-Gesenk beträgt 0,4/2,8.

### Vergleichsbeispiel 2 (CuZn23,5Sn1,0): -grobkörnig

Die Zusammensetzung entspricht der von Vergleichsbeispiel 1, die Fertigung ist die gleiche wie bei Vergleichsbeispiel 1 bis zum Kaltwalzen an 0,33 mm. Die zweite Glühung erfolgt jedoch im Unterschied zu Vergleichsbeispiel 1 nicht bei 320°C/3 h, sondern bei 520°C/3 h.

Nach der Glühung bei 520°C/3 h beträgt die Dehngrenze 106 MPa bei einer Korngröße von 45 µm und einer Leitfähigkeit von 27,9 % IACS.

Nach dem Walzen an Enddicke und Anlassen bei 300°C/5 min wurden bei 24 % vorangehender Kaltverformung Dehngrenzen erzielt von 378 MPa bei einer A10-Dehnung von 33,7 % und einer Leitfähigkeit von 26,9 % IACS. Der minimale Biegeradius bezogen auf die Banddicke (minBR/t senkrecht/parallel) im V-Gesenk beträgt 2,4/1,6. Die Spannungsrelaxationsbeständigkeit beträgt nach 100°C/ 1000 h 94,7 % und nach 120°C/1000 h 93,0 % der Anfangsspannung.

Bei vorangehender Kaltverformung von 40 % wurden Dehngrenzen erzielt von 503 MPa bei einer A10-Dehnung von 10,2 %, einer Leitfähigkeit von 26,5 % IACS und minBR/t senkrecht/parallel von 3,5/4,0. Die Spannungsrelaxationsbeständigkeit beträgt nach 100°C/1000 h 96,1 % und nach 120°C/1000 h 91,2 % der Anfangsspannung.

Nach dem Walzen an Enddicke und Anlassen bei 250°C/3 h wurden bei 24 % vorangehender Kaltverformung Dehngrenzen erzielt von 402 MPa bei einer A10-Dehnung von 29,5 % und einer Leitfähigkeit von 27,3 % IACS. Der minimale Biegeradius bezogen auf die Banddicke (minBR/t senkrecht/parallel) im V-Gesenk beträgt 2,8/2,8. Die Spannungsrelaxationsbeständigkeit beträgt nach 100°C/1000 h 98,7 % und nach 120°C/1000 h 93,5 % der Anfangsspannung. Bei vorangehender Kaltverformung von 40 % wurden Dehngrenzen erzielt von 517 MPa bei einer A10-Dehnung von 8,3 %, einer Leitfähigkeit von 26,4 % IACS und minBR/t senkrecht/parallel von 4,5/6,0. Die Spannungsrelaxations-beständigkeit beträgt nach 100°C/1000 h 96,8 % und nach 120°C/1000h 91,9 % der Anfangsspannung.

Der Vergleich von Vergleichsbeispiel 1 mit Vergleichsbeispiel 2 zeigt nach der 2. Glühung eine um 200 MPa höhere Dehngrenze des feinkörnigen Gefüges im Vergleich zum grobkörnigen Gefüge. Die nachfolgende Kaltverformung verringert diesen Unterschied auf immerhin noch 160 MPa bei der um 24 % verformten und auf 110 MPa bei der um 40 % verformten Probe. Im Endzustand nach Glühen bei 300°C/5 min kann eine vergleichbare Dehngrenze von ca. 520 MPa sowohl von der Grobkornfertigung (503 MPa) mit 40 % Abwälzung als auch von der Feinkornfertigung (541 MPa) mit 24 % Abwälzung erzielt werden. Gleichzeitig sind hier aber die A10-Dehnungen bei der Feinkornfertigung günstiger mit 19,3 % im Vergleich zu 10,2 % bei der Grobkornfertigung. Ähnlich günstig sind die minimalen Biegeradien bezogen auf die Banddicke für die Feinkornfertigung mit 0,4/1,2 im Vergleich zur Grobkornfertigung mit 3,5/4. Lediglich die Spannungsrelaxationsbeständigkeit ist für das grobkörnige Gefüge leicht günstiger mit 96,1 % Restspannung (feinkörnig: 92,3 % Restspannung) nach 100°C/1000 h und mit 91,2 % Restspannung (feinkörnig: 82,1 % Restspannung) nach 120°C/1000 h.

### Beispiel 3 (CuZn23,5Sn1,0Fe0,6): -feinkörnig

Die Legierungsbestandteile wurden im Graphittiegel erschmolzen und anschließend wurden über das Tammann-Verfahren Laborblöckchen in Stahlkokillen gegossen. Die Zusammensetzung des Laborblöckchens beträgt Cu74,95 %-Zn23,40 %-Sn1,06 %-Fe0,59 %, siehe Tabelle 1. Nach dem Fräsen an 22 mm Dicke wurden die Proben bei 700-800°C an 12 mm warmgewalzt und anschließend an 10 mm gefräst. Das Gefüge zeigt nach dem Warmwalzen kleinere, <1µm Partikel. Die <1µm Partikel wurden mittels EDX als Fe-haltig identifiziert. Nach dem Kaltwalzen an 1,8 mm wurde die Legierung bei 500°C/3 h geglüht. Hierbei wurde eine Dehngrenze erzielt von 304 MPa bei einer Korngröße von 5-15 µm und einer Leitfähigkeit von 24,2 % IACS. Nach dem anschließenden Kaltwalzen an 0,33 mm und Glühen bei 520°C/3 h beträgt die Dehngrenze 339 MPa bei einer Korngröße von 3-4 µm und einer Leitfähigkeit von 24,3 % IACS.

Nach dem Walzen an Enddicke und Anlassen bei 300°C/5 min wurden bei 24 % vorangehender Kaltverformung Dehngrenzen erzielt von 623 MPa bei einer A10-Dehnung von 10,5 % und einer Leitfähigkeit von 22,9 % IACS. Der minimale Biegeradius bezogen auf die Banddicke (minBR/t senkrecht/parallel) im V-Gesenk beträgt 2,4/3,6. Die Spannungsrelaxationsbeständigkeit beträgt nach 100°C/1000 h 90,7 % und nach 120°C/1000 h 79,2 % der Anfangsspannung.

Bei vorangehender Kaltverformung von 40 % wurden Dehngrenzen erzielt von 686 MPa bei einer A10-Dehnung von 6,5 %, einer Leitfähigkeit von 22,8 % IACS und minBR/t senkrecht/parallel von 4/10.

Nach dem Walzen an Enddicke und Glühen bei 250°C/3 h wurden bei 24 % vorangehender Kaltverformung Dehngrenzen erzielt von 632 MPa bei einer A10-Dehnung von 9,4 % und einer Leitfähigkeit von 23,2 % IACS. Der minimale Biegeradius bezogen auf die Banddicke (minBR/t senkrecht/parallel) im V-Gesenk beträgt 3,2/4,8. Die Spannungsrelaxationsbeständigkeit beträgt nach 100°C/ 1000 h 90,8 % und nach 120°C/1000 h 80,1 % der Anfangsspannung. Bei vorangehender Kaltverformung von 40 % wurden Dehngrenzen erzielt von 713 MPa bei einer A10-Dehnung von 2,8 %, einer Leitfähigkeit von 23,0 % IACS und minBR/t senkrecht/parallel von 5/10.

Im Vergleich zur feinkörnigen Variante ohne Fe in Vergleichsbeispiel 1 zeigt die Fe-haltige feinkörnige Variante nach der Schlussglühung bei 300°C/5 min eine um 82 MPa (24 % Abwalzung) bzw. 64 MPa (40 % Abwälzung) höhere Dehngrenze.

Mit beiden Legierungsvarianten kann eine vergleichbare Dehngrenze von 620 MPa erzielt werden bei allerdings unterschiedlicher Fertigung. So erzielt CuZn23,5Sn1,0Fe0,6 eine Dehngrenze von 623 MPa nach 24 % Abwälzung und Schlussglühung bei 300°C/5 min und CuZn23,5Sn1,0 eine Dehngrenze von 622 MPa nach 40 % Abwälzung und Schlussglühung bei 300°C/5 min. Allerdings sind die A10-Dehnungen bei der Fe-haltigen Variante höher mit 10,5 % im Vergleich zu 4,6 % bei CuZn23,5Sn1,0. Ähnlich günstig sind die minimalen Biegeradien bezogen auf die Banddicke für die Fe-haltige Variante mit 2,4/3,6 im Vergleich zur Fe-freien Variante mit 1,5/7,5. Die Spannungsrelaxationsbeständigkeit beider Varianten ist hingegen ähnlich.

Bei einer Bildvergrößerung von 5000:1 und 10000:1 wurden die Anzahl der Partikel pro 1 µm² Bildausschnitt ausgezählt, siehe Abbildungen 1 und 2. Das Gefüge eines Flachschliffs wurde mittels AsB-Detektor am RasterelektronenMikroskop dargestellt. Der Durchmesser des Großteils der Eisenpartikel ist kleiner 200 nm, vereinzelt existieren Partikel >200 nm und <1 µm. Die Teilchendichte beträgt im Mittel 1,2 /µm².

### Beispiel 4 (CuZn23,5Sn1,0Fe0,6P0,2): feinkörnig

Die Legierungsbestandteile wurden im Graphittiegel erschmolzen und anschließend wurden über das Tammann-Verfahren Laborblöckchen in Stahlkokillen gegossen. Die Zusammensetzung des Laborblöckchens beträgt Cu74,77 %-Zn23,45 %-Sn1,04 %-Fe0,56 %-P0,19 %, siehe Tabelle 1. Nach dem Fräsen an 22 mm Dicke wurden die Proben bei 700-800°C an 12 mm warmgewalzt und anschließend an 10 mm gefräst. Das Gefüge zeigt kleinere, <1 µm Partikel. Zusätzlich sind einige gröbere, >1 µm Partikel in der Matrix vorhanden. Die Partikel wurden mittels EDX als FeP-haltig identifiziert. Nach dem Kaltwalzen an 1,8 mm wurde die Legierung bei 500°C/3 h geglüht. Hierbei wurde eine Dehngrenze erzielt von 293 MPa bei einer Korngröße von 10 µm und einer Leitfähigkeit von 26,6 % IACS. Nach dem anschließenden Kaltwalzen an 0,33 mm und Glühen bei 370°C/3 h beträgt die Dehngrenze 393 MPa bei einer Korngröße von 3-4 µm und einer Leitfähigkeit von 26,7 % IACS.

Nach dem Walzen an Enddicke und Anlassen bei 300°C/3 h wurden bei 24 % vorangehender Kaltverformung Dehngrenzen erzielt von 633 MPa bei einer A10-Dehnung von 11,6 % und einer Leitfähigkeit von 24,2 % IACS. Der minimale Biegeradius bezogen auf die Banddicke (minBR/t senkrecht/parallel) im V-Gesenk beträgt 2/4,8. Die Spannungsrelaxationsbeständigkeit beträgt nach 100°C/1000 h 91,2 % und nach 120°C/1000 h 81,3 % der Anfangsspannung. Bei vorangehender Kaltverformung von 40 % wurden Dehngrenzen erzielt von 710 MPa bei einer A10-Dehnung von 3,1 %, einer Leitfähigkeit von 23,7 % IACS und minBR/t senkrecht/ parallel von 3,5/11. Die Spannungsrelaxationsbeständigkeit beträgt nach 100°C/1000 h 90,1 % und nach 120°C/1000 h 79,6 % der Anfangsspannung.

Nach dem Walzen an Enddicke und Anlassen bei 250°C/3 h wurden bei 24 % vorangehender Kaltverformung Dehngrenzen erzielt von 641 MPa bei einer A10-Dehnung von 9,5 % und einer Leitfähigkeit von 23,6 % IACS. Der minimale Biegeradius bezogen auf die Banddicke (minBR/t senkrecht/parallel) im V-Gesenk beträgt 2/6. Die Spannungsrelaxationsbeständigkeit beträgt nach 100°C/1000 h 93,5 % und nach 120°C/1000 h 81,0 % der Anfangsspannung. Bei vorangehender Kaltverformung von 40 % wurden Dehngrenzen erzielt von 723 MPa bei einer A10-Dehnung von 1,4 %, einer Leitfähigkeit von 23,8 % IACS und minBR/t senkrecht/parallel von 4,5/10,5. Die Spannungsrelaxationsbeständigkeit beträgt nach 100°C/1000 h 92,9 % und nach 120°C/1000 h 78,4 % der Anfangsspannung.

Im Vergleich zur feinkörnigen Variante in Vergleichsbeispiel 1 zeigt die FeP-haltige feinkörnige Variante nach der Schlussglühung bei 300°C/5 min eine um 92 MPa (24 % Abwälzung) bzw. 88 MPa (40 % Abwalzung) höhere Dehngrenze.

Beide feinkörnige Legierungsvarianten erzielen eine vergleichbare Dehngrenze von 620-630 MPa jeweils nach 24 % Abwälzung und Schlussglühung bei 300°C/5 min (CuZn23,5Sn1,0Fe0,6P0,2: Rp0,2 = 633 MPa) und nach 40 % Abwalzung und Schlussglühung bei 300°C/5 min (CuZn23,5Sn1,0: Rp0,2 = 622 MPa). Allerdings sind die A10-Dehnungen bei der FeP-haltigen Variante höher mit 11,6 % im Vergleich zu 4,6 % bei CuZn23,5Sn1,0. Ähnlich günstig sind die minimalen Biegeradien bezogen auf die Banddicke für die FeP-haltige Variante mit 2,0/4,8 im Vergleich zur Fe-freien Variante mit 1,5/7,5. Die Spannungsrelaxationsbeständigkeit beider Varianten ist ähnlich.

### Beispiel 5 (CuZn23,5Sn1,0Fe0,6P0,2): -grobkörnig

Die Zusammensetzung entspricht der von Beispiel 4, die Fertigung ist die gleiche wie bei Beispiel 4 bis zum Kaltwalzen an 0,33 mm. Die zweite Glühung erfolgt jedoch im Unterschied zu Beispiel 4 nicht bei 370°C/3 h, sondern bei 520°C/3 h. Hierbei wird eine Dehngrenze erzielt von 212 MPa bei einer Korngröße von 10-25µm und einer Leitfähigkeit von 26,7 % IACS.

Nach dem Walzen an Enddicke und Anlassen bei 300°C/5 min wurden bei 24 % vorangehender Kaltverformung Dehngrenzen erzielt von 534 MPa bei einer A10-Dehnung von 23,1 % und einer Leitfähigkeit von 24,5 % IACS. Der minimale Biegeradius bezogen auf die Banddicke (minBR/t senkrecht/parallel) im V-Gesenk beträgt 2,4/3,2. Die Spannungsrelaxationsbeständigkeit beträgt nach 100°C/1000 h 95,8 % und nach 120°C/1000 h 90,9 % der Anfangsspannung. Bei vorangehender Kaltverformung von 40 % wurden Dehngrenzen erzielt von 634 MPa bei einer A10-Dehnung von 7,8 %, einer Leitfähigkeit von 24,1 % IACS und minBR/t senkrecht/parallel von 3,5/8,5. Die Spannungsrelaxationsbeständigkeit beträgt nach 100°C/1000 h 93,9 % und nach 120°C/1000 h 85,2 % der Anfangsspannung.

Nach dem Walzen an Enddicke und Glühen bei 250°C/3 h wurden bei 24 % vorangehender Kaltverformung Dehngrenzen erzielt von 544 MPa bei einer A10-Dehnung von 17,8 % und einer Leitfähigkeit von 24,7 % IACS. Der minimale Biegeradius bezogen auf die Banddicke (minBR/t senkrecht/parallel) im V-Gesenk beträgt 3,2/4,0. Die Spannungsrelaxationsbeständigkeit beträgt nach 100°C/1000 h 95,1 % und nach 120°C/1000 h 90,1 % der Anfangsspannung. Bei vorangehender Kaltverformung von 40 % wurden Dehngrenzen erzielt von 642 MPa bei einer A10-Dehnung von 4,3 %, einer Leitfähigkeit von 24,0 % IACS und minBR/t senkrecht/parallel von 4,5/8,5. Die Spannungsrelaxationsbeständigkeit beträgt nach 100°C/1000 h 95,0 % und nach 120°C/1000 h 86,4 % der Anfangsspannung.

Der Vergleich von Beispiel 4 mit dem Beispiel 5 zeigt nach der zweiten Glühung eine um 180 MPa höhere Dehngrenze des feinkörnigen Gefüges im Vergleich zum grobkörnigen Gefüge. Die nachfolgende Kaltverformung verringert diesen Unterschied auf 60 MPa bei der um 24 % verformten und auf 40 MPa bei der um 40 % verformten Probe. Nach der Schlussglühung bei 300°C/5 min beträgt der Unterschied der Dehngrenze zwischen Grobkorn und Feinkorn 100 MPa (Verformungsgrad 24 %) und 75 MPa (Verformungsgrad 40 %).

Im Endzustand nach dem Glühen bei 300°C/5 min kann eine vergleichbare Dehngrenze von ca. 630 MPa sowohl von der Grobkornfertigung (634 MPa) mit 40 % Abwalzung als auch von der Feinkornfertigung (633 MPa) mit 24 % Abwälzung erzielt werden. Gleichzeitig sind hier aber die A10-Dehnungen bei der Feinkornfertigung günstiger mit 11,6 % im Vergleich zu 7,8 % bei der Grobkornfertigung. Ähnlich günstig sind die minimalen Biegeradien bezogen auf die Banddicke für die Feinkornfertigung mit 2,0/4,8 im Vergleich zur Grobkornfertigung mit 3,5/8,5. Lediglich die Spannungsrelaxationsbeständigkeit ist für das grobkörnige Gefüge leicht höher mit 93,9 % Restspannung (feinkörnig: 91,2 % Restspannung) nach 100°C/1000 h und mit 85,2 % Restspannung (feinkörnig: 81,3 % Restspannung) nach 120°C/1000 h.

### Beispiel 6 (CuZn30Sn1,0Fe0,6): -feinkörnig

Die Legierungsbestandteile wurden im Graphittiegel erschmolzen und anschließend wurden über das Tammann-Verfahren Laborblöckchen in Stahlkokillen gegossen. Die Zusammensetzung des Laborblöckchens beträgt Cu68,26 %-Zn30,16 %-Sn1,03 %-Fe0,55 %, siehe Tabelle 1. Nach dem Fräsen an 22 mm Dicke wurden die Proben bei 700-800°C an 12 mm warmgewalzt und anschließend an 10 mm gefräst. Das Gefüge zeigt nach dem Warmwalzen kleinere, <1 µm Partikel. Die <1 µm Partikel wurden mittels EDX als Fe-haltig identifiziert. Nach dem Kaltwalzen an 1,8 mm wurde die Legierung bei 500°C/3 h geglüht. Hierbei wurde eine Dehngrenze erzielt von 339 MPa bei einer Korngröße von 5 µm und einer Leitfähigkeit von 23,1 % IACS.

Prinzipiell können außer dem in den Beispielen genannten Tammann-Verfahren auch andere geeignete Gussverfahren eingesetzt werden. Insbesondere kommt in diesem Zusammenhang auch Bandguss in Betracht.

Nach dem anschließenden Kaltwalzen an 0,33 mm wurde ein Teil bei 520°C/3 h geglüht. Hierbei wurde eine Dehngrenze von 340 MPa bei einer Korngröße von 3-4 µm und einer Leitfähigkeit von 23 % IACS erhalten.

Nach dem Walzen an Enddicke und Anlassen bei 300°C/5 min wurden bei 12 % vorangehender Kaltverformung Dehngrenzen erzielt von 486 MPa bei einer A10-Dehnung von 19,0 % und einer Leitfähigkeit von 22,2 % IACS. Der minimale Biegeradius bezogen auf die Banddicke (minBR/t senkrecht/parallel) im V-Gesenk beträgt 0/0. Die Spannungsrelaxationsbeständigkeit beträgt nach 100°C/1000 h 88 % und nach 120°C/1000 h 76,7 % der Anfangsspannung.

Bei vorangehender Kaltverformung von 18 % wurden Dehngrenzen erzielt von 550 MPa bei einer A10-Dehnung von 21,3 %, einer Leitfähigkeit von 21,9 % IACS und minBR/t senkrecht/parallel von 0,9/0,4. Die Spannungsrelaxationsbeständigkeit beträgt nach 100°C/1000 h 88,3 % und nach 120°C/1000 h 75,6 % der Anfangsspannung.

Nach dem Walzen an Enddicke und Glühen bei 250°C/3 h wurden bei 12 % vorangehender Kaltverformung Dehngrenzen erzielt von 505 MPa bei einer A10-Dehnung von 18,5 % und einer Leitfähigkeit von 22,6 % IACS. Der minimale Biegeradius bezogen auf die Banddicke (minBR/t senkrecht/parallel) im V-Gesenk beträgt 0/0. Die Spannungsrelaxationsbeständigkeit beträgt nach 100°C/1000 h 87,3 % und nach 120°C/1000 h 76,2 % der Anfangsspannung. Bei vorangehender Kaltverformung von 18 % wurden Dehngrenzen erzielt von 564 MPa bei einer A10-Dehnung von 19,9 %, einer Leitfähigkeit von 22,2 % IACS und minBR/t senkrecht/parallel von 0,9/0,6. Die Spannungsrelaxationsbeständigkeit beträgt nach 100°C/1000 h 88,4 % und nach 120°C/1000 h 77,6 % der Anfangsspannung.

Nach dem Kaltwalzen an 0,33 mm wurde ein weiterer Teil bei 450°C/30 sec geglüht. Hierbei wurde eine Dehngrenze von 460 MPa bei einer Korngröße von 1-2 µm und einer Leitfähigkeit von 22,6 % IACS erhalten.

Nach dem Walzen an Enddicke und Anlassen bei 300°C/5 min wurden bei 24 % vorangehender Kaltverformung Dehngrenzen erzielt von 649 MPa bei einer A10-Dehnung von 9,0 % und einer Leitfähigkeit von 21,8 % IACS. Der minimale Biegeradius bezogen auf die Banddicke (minBR/t senkrecht/parallel) im V-Gesenk beträgt 1,6/6,4. Die Spannungsrelaxationsbeständigkeit beträgt nach 100°C/1000h 77,9 % und nach 120°C/1000h 61,0 % der Anfangsspannung.

Bei vorangehender Kaltverformung von 40 % wurden Dehngrenzen erzielt von 704 MPa bei einer A10-Dehnung von 2,9 %, einer Leitfähigkeit von 21,5 % IACS und minBR/t senkrecht/parallel von 2/6,4. Die Spannungsrelaxationsbeständigkeit beträgt nach 100°C/1000 h 77,5 % und nach 120°C/1000 h 61,8 % der Anfangsspannung.

Nach dem Walzen an Enddicke und Glühen bei 250°C/3 h wurden bei 24 % vorangehender Kaltverformung Dehngrenzen erzielt von 687 MPa bei einer A10-Dehnung von 3,9 % und einer Leitfähigkeit von 21,9 % IACS. Der minimale Biegeradius bezogen auf die Banddicke (minBR/t senkrecht/parallel) im V-Gesenk beträgt 2/4,8. Die Spannungsrelaxationsbeständigkeit beträgt nach 100°C/1000 h 77,4 % und nach 120°C/1000 h 61,5 % der Anfangsspannung. Bei vorangehender Kaltverformung von 40 % wurden Dehngrenzen erzielt von 765 MPa bei einer A10-Dehnung von 1,5 %, einer Leitfähigkeit von 21,6 % IACS und minBR/t senkrecht/ parallel von 4,0/9,2. Die Spannungsrelaxationsbeständigkeit beträgt nach 100°C/1000 h 76,8 % und nach 120°C/1000 h 59,9 % der Anfangsspannung.

Das Gefüge eines Flachschliffs vom Endzustand wurde mittels AsB-Detektor am Rasterelektronenmikroskop dargestellt. Bei einer Bildvergrößerung von 5000:1 und 10000:1 wurden die Anzahl der Partikel pro 1 µm² Bildausschnitt ausgezählt. Der Durchmesser von zumindest 90 % der Eisenpartikel ist kleiner als 200 nm. Mit weniger als 10 % existieren Eisenpartikel mit einem Durchmesser von 200 nm bis 1 µm. Die Teilchendichte beträgt im Mittel 0,9 Teilchen pro µm².

Auch weitere Proben wurden im Betriebsmaßstab gefertigt und angelassen. Zur Bewertung der Verzinnbarkeit wurde ein Hubtauch-Löttest nach DIN EN 60068-2-20 durchgeführt. Die Proben wurden gebeizt. Das Lotbad bestand aus Sn60Pb40 bei 235 °C. Der Test wurde mit einer Tauchgeschwindigkeit von 25 mm/sec und einer Verweilzeit von 5 sec durchgeführt, wobei als Flußmittel Reinkolophonium mit 260 g/l verwendet wurde. Bei der anschließenden Sichtprüfung wurden die Proben als gut befunden.

Mittels eines Lücke-Goniometers wurden bei allen Proben aus Tabelle 3 die Haupttexturtypen röntgendiffraktometrisch am 18 %, 24 % und 40 % kaltverformten und 300°C/5 min geglühten Blech ermittelt. Hierzu wurden die Intensitätsverteilungen der Skelettlinien im Eulerraum und die Orientierungsverteilungsfunktionen ausgewertet. Der Anteil der Kupferlage, S/R-Lage, Messing-Lage, Goss-Lage, 22RD-Würfellage und Würfellage als jeweilige Haupttexturlagen ist in Tabelle 4 dargestellt. Das Verhältnis der Volumen der Messing-Lage zur Kupfer-Lage ist in allen Fällen unter 1. Zum Vergleich beträgt das Verhältnis der Volumen der Messing-Lage zur Kupfer-Lage bei der Vergleichslegierung CuZn30 einen Wert von 1,38 bei einem Walzgrad von 47 % bei der Schlussumformung. Mit der Bezeichnung S/R-Lage sind die jeweils aus der Walztextur bzw. Rekristallisationstextur stammenden im Eulerraum identischen Lagen benannt. Die 22RD-Würfellage bezeichnet eine im Eulerraum um ø = 22° gedrehte Würfellage. Diese Bezeichnungen sind mittlerweile in der Praxis zur Probencharakterisierung zu sonst in der Literatur verwendeten Angaben ebenfalls gängig.

### Vergleichsbeispiel 7 (CuZn10Sn1,7Fe1,7P0,025):

Es wurden 127 mm x 820 mm-Blöcke der Zusammensetzung Cu 86,29 %-Zn 10,21 %-Sn 1,70 %-Fe 1,74 %-P 0,025 % stranggegossen und bei 890 °C an 14,7 mm warmgewalzt. Nach dem Kaltwalzen an 1,4 mm, Glühen bei 450 °C/2h, Kaltwalzen an 0,4 mm, Glühen bei 420 °C/4h, Walzen an 0,254 mm und Glühen bei 280 °C/4h wurden Dehngrenzen erzielt von 633 MPa, einer A10-Dehnung von 8,7 % und einem minimalen Biegeradius bezogen auf die Banddicke (minBR/t senkrecht/parallel) im V-Gesenk von 1,6/2,0. Anschließend wurden die Bänder mit einer Schichtdicke von 2-3 µm feuerverzinnt. Das Verzinnungsergebnis ist mangelhaft, Poren und Streifen treten auf. Die zeiligen Inhomogenitäten auf der verzinnten Oberfläche gehen auf die langgestreckten Fe-Zeilen zurück, an denen kein Cu zur Ausbildung einer intermetallischen Phase vorhanden ist.

### Vergleichsbeispiel 8 (CuZn23,5Sn1,0Fe2,0):

Die Legierungsbestandteile wurden im Graphittiegel erschmolzen und anschließend wurden über das Tammann-Verfahren Laborblöckchen in Stahlkokillen gegossen. Die Zusammensetzung des Laborblöckchens beträgt Cu 73,82%-Zn 23,19 %-Sn 1,04 %-Fe 1,95 %, siehe Tabelle 1. Nach dem Fräsen an 22 mm Dicke wurden die Proben bei 700-800 °C an 12 mm warmgewalzt. Das Gefüge zeigt ähnlich zu CuZn23,5Sn1,0Fe0,6 kleinere, unter 1 µm Partikel. Zusätzlich sind bei CuZn23,5Sn1,0Fe2,0 grobe, ca. 5 µm große Partikel vorhanden. Sowohl die unter 1 µm als auch die 5 µm großen Partikel wurden mittels EDX als Fe-haltig identifiziert.

Nach dem Kaltwalzen an 1,8 mm wurde die Legierung bei 500 °C/3h geglüht. Hierbei wurde eine Dehngrenze erzielt von 362 MPa bei einer Korngröße von 2-3 µm und einer Leitfähigkeit von 24,2 % IACS. Nach dem anschließenden Kaltwalzen an 0,33 mm und Glühen bei 520 °C/3h beträgt die Dehngrenze 386 MPa bei einer Korngröße von 2 µm und einer Leitfähigkeit von 24,0 % IACS.

Nach dem Walzen an Enddicke und Anlassen bei 300 °C/5min wurden bei 24 % vorangehender Kaltverformung Dehngrenzen erzielt von 642 MPa bei einer A10-Dehnung von 8,4 % und einer Leitfähigkeit von 23,1 % IACS. Der minimale Biegeradius bezogen auf die Banddicke (minBR/t senkrecht/parallel) im V-Gesenk beträgt 2/5.

Bei vorangehender Kaltverformung von 40 % wurden Dehngrenzen erzielt von 712 MPa bei einer A10-Dehnung von 5,0 %, einer Leitfähigkeit von 22,4 % IACS und minBR/t senkrecht/parallel von 2,5/9.

Aus den nach dem Warmwalzen vorliegenden ca. 5 µm großen Partikeln entwickeln sich im Laufe der Weiterfertigung langgestreckte Zeilen mit einer Länge von über 20 µm.

Zur Bewertung der Verzinnbarkeit wurde ein Hubtauch-Löttest nach DIN EN 60068-2-20 durchgeführt an den bei 300 °C/5min angelassenen Proben. Die Proben wurden gebeizt und gebürstet. Das Lotbad bestand aus Sn60Pb40 bei 235 °C. Der Test wurde mit einer Tauchgeschwindigkeit von 25 mm/sec und einer Verweilzeit von 5 sec durchgeführt, wobei als Flussmittel Reinkolophonium mit 260 g/l verwendet wurde. Bei der anschließenden Sichtprüfung wurden die Proben aufgrund von starken Entnetzungen als schlecht bewertet.

Ursächlich für die schlechte Verzinnbarkeit der Proben sind die langgestreckten Fe-haltigen Zeilen. An diesen ist kein Cu zur Ausbildung einer intermetallischen Phase vorhanden und es kommt zu unerwünschten Inhomogenitäten an den verzinnten Bändern.

**Tabelle 1: Zusammensetzung der Kupferlegierungen in Gewichtsprozent**

| nominelle Zusammensetzung | Beispiel | Cu, % | Zn, % | Sn, % | Fe, % | P, % |
|---|---|---|---|---|---|---|
| CuZn23,5Sn1,0 | Vergleichsbeispiel 1 | 75,47 | 23,47 | 1,06 | | |
| | Vergleichsbeispiel 2 | | | | | |
| CuZn23,5Sn1,0Fe0,6 | Beispiel 3 | 74,95 | 23,40 | 1,06 | 0,59 | |
| CuZn23,5Sn1,0Fe0,6P0,2 | Beispiel 4 | 74,77 | 23,45 | 1,04 | 0,56 | 0,19 |
| | Beispiel 5 | | | | | |
| CuZn30Sn1Fe0,6 | Beispiel 6 | 68,26 | 30,16 | 1,03 | 0,55 | |
| CuZn10Sn1,7Fe1,7P0,025 | Vergleichsbeispiel 7 | 86,29 | 10,21 | 1,70 | 1,74 | 0,025 |
| CuZn23,5Sn1,0Fe2,0 | Vergleichsbeispiel 8 | 73,82 | 23,19 | 1,04 | 1,95 | |

**Tabelle 2: Eigenschaften nach dem letzten Kaltwalzen an Enddicke und Glühen 250°C/3h**

| Beispiel | ID | Warmwalzen, 3 Kaltwalzschritte und Schlussglühen 250°C/3h | | | | | | |
|---|---|---|---|---|---|---|---|---|
| | | Walzgrad Schlussumformung, % | %IACS | Rp0,2, MPa | Rm, MPa | Korngröße, µm | minBR/t Q | minBR/t P |
| Vergleichsbeispiel 1 | CuZn23,5Sn1,0 | 24 | 25,3 | 586 | 641 | 2--3 | 0,4 | 2,8 |
| | | | | | | | | |
| Vergleichsbeispiel 2 | CuZn23,5Sn1,0 | 24 | 27,3 | 402 | 468 | 50 | 2,8 | 2,8 |
| | | 40 | 26,4 | 517 | 566 | 45 | 4,5 | 6 |
| Beispiel 3 | CuZn23,5Sn1,0Fe0,6 | 24 | 23,2 | 632 | 674 | verstreckt | 3,2 | 4,8 |
| | | 40 | 23 | 713 | 765 | verstreckt | 5 | 10 |
| Beispiel 4 | CuZn23,5Sn1,0Fe0,6P0,2 | 24 | 23,6 | 641 | 703 | 1--2 | 2 | 6 |
| | | 40 | 23,8 | 723 | 783 | 1--2 | 4,5 | 10,5 |
| Beispiel 5 | CuZn23,5Sn1,0Fe0,6P0,2 | 24 | 24,7 | 544 | 592 | 10--15 | 3,2 | 4 |
| | | 40 | 24 | 642 | 689 | 5--10 | 4,5 | 8,5 |
| Beispiel 6 | CuZn30,0Sn1,0Fe0,6 | 18 | 22,2 | 564 | 609 | 2 | 0,9 | 0,6 |
| | | 24 | 21,9 | 687 | 748 | 1--2 | 2 | 4,8 |
| | | 40 | 21,6 | 765 | 829 | 2 | 4 | 9,2 |

**Tabelle 3: Eigenschaften nach dem letzten Kaltwalzen an Enddicke und Glühen 300°C/5min**

| Beispiel | ID | Warmwalzen, 3 Kaltwalzschritte und Schlussglühen 300°C/5min | | | | | | |
|---|---|---|---|---|---|---|---|---|
| | | Walzgrad Schluss-umformung, % | %IACS | Rp0,2, MPa | Rm, MPa | Korngröße, µm | minBR/t Q | minBR/t P |
| Vergleichsbeispiel 1 | CuZn23,5Sn1,0 | 24 | 25,1 | 541 | 604 | 2--3 | 0,4 | 1,2 |
| | | 40 | 24, 8 | 622 | 694 | 2--3 | 1,5 | 7,5 |
| Vergleichsbeispiel 2 | CuZn23,5Sn1,0 | 24 | 26,9 | 378 | 454 | 40--50 | 2,4 | 1,6 |
| | | 40 | 26,5 | 503 | 557 | 40 | 3,5 | 4 |
| Beispiel 3 | CuZn23,5Sn1,0Fe0,6 | 24 | 22,9 | 623 | 667 | 2--3 | 2,4 | 3,6 |
| | | 40 | 22,8 | 686 | 742 | 3 | 4 | 10 |
| Beispiel 4 | CuZn23,5Sn1,0Fe0,6P0,2 | 24 | 24,2 | 633 | 699 | 1--2 | 2 | 4,8 |
| | | 40 | 23,7 | 710 | 756 | 1--2 | 3,5 | 11 |
| Beispiel 5 | CuZn23,5Sn1,0Fe0,6P0,2 | 24 | 24,5 | 534 | 580 | 10--15 | 2,4 | 3,2 |
| | | 40 | 24,1 | 634 | 675 | 5--10 | 3,5 | 8,5 |
| Beispiel 6 | CuZn30,0Sn1,0Fe0,6 | 18 | 21,9 | 550 | 606 | 2--3 | 0,9 | 0,4 |
| | | 24 | 21,8 | 649 | 720 | 1--2 | 1,6 | 6,4 |
| | | 40 | 21,5 | 704 | 782 | 2 | 2 | 6,4 |

**Tabelle 4: Haupttexturlagen in Volumenprozent der Legierungen aus Tabelle 3**

| Beispiel | ID | Warmwalzen, 3 Kaltwalzschritte und Schlussglühen 300°C/5min | | | | | | | |
|---|---|---|---|---|---|---|---|---|---|
| | | Walzgrad, % | Kupfer lage Vol.-% | S/R Lage Vol.-% | Messing- lage Vol.-% | Goss-Lage Vol.-% | 22RD-Würfellage; Vol.-% | WürfelLage Vol.-% | Messing-/ Kupferlag e |
| Vergleichsbeispiel 1 | CuZn23,5Sn1,0 | 24 | 14,7 | 15,4 | 8,8 | 4,4 | 5,3 | 2,0 | 0,60 |
| | | 40 | 14,5 | 16,0 | 10,0 | 5,0 | 4,7 | 1,4 | 0,69 |
| Vergleichsbeispiel 2 | CuZn23,5Sn1,0 | 24 | 14,9 | 15,0 | 7,9 | 4,1 | 5,2 | 1,8 | 0,53 |
| | | 40 | 12,1 | 18,2 | 9,7 | 7,5 | 4,7 | 0,9 | 0,80 |
| Beispiel 3 | CuZn23,5Sn1,0Fe0,6 | 24 | 17,8 | 19,8 | 9,4 | 4,5 | 4,0 | 1,2 | 0,53 |
| | | | | | | | | | |
| Beispiel 4 | CuZn23,5Sn1,0Fe0,6P0,2 | 24 | 15,9 | 15,4 | 11,3 | 5,7 | 3,5 | 1,3 | 0,71 |
| | | | | | | | | | |
| Beispiel 5 | CuZn23,5Sn1,0Fe0,6P0,2 | 24 | 17,7 | 17,3 | 8,8 | 7,5 | 4,4 | 1,0 | 0,50 |
| | | | | | | | | | |
| Beispiel 6 | CuZn30,0Sn1,0Fe0,6 | 18 | 15,3 | 17,6 | 8,1 | 2,9 | 4,2 | 2,1 | 0,53 |
| | | 24 | 12,1 | 16,8 | 10,2 | 3,7 | 4,4 | 2,3 | 0,84 |

## Patentansprüche

1. Kupferlegierung, welche einer thermomechanischen Behandlung unterzogen wurde, bestehend aus (in Gew.-%):
15,5 bis 36,0 % Zn,
0,3 bis 3,0 % Sn,
0,5 bis 0,7 % Fe,
wahlweise noch 0,001 bis 0,4 % P,
wahlweise noch 0,01 bis 0,1 % Al,
wahlweise noch jeweils 0,01 bis 0,3 % Ag, Mg, Zr, In, Co, Cr, Ti, Mn,
wahlweise noch 0,05 bis 0,5 % Ni,
Rest Kupfer und unvermeidbaren Verunreinigungen, wobei die Mikrostruktur
der Legierung folgende Anteile
der Haupttexturlagen, aufweist:
wenigstens 10 Vol.-% Kupferlage,
wenigstens 10 Vol.-% S/R-Lage,
wenigstens 5 Vol.-% Messinglage,
wenigstens 2 Vol.-% Gosslage,
wenigstens 2 Vol.-% 22RD-Würfellage,
wenigstens 0,5 Vol.-% Würfellage,
wobei die Anteile der Haupttexturlagen röntgendiffraktometrisch ermittelt werden, indem die Intensitätsverteilung der Skelettlinien im Eulerraum und die Orientierungsverteilungsfunktion ausgewertet werden,
**dadurch gekennzeichnet,**
- **dass** fein verteilte eisenhaltige Partikel in der Legierungsmatrix enthalten sind, und
- **dass** die fein verteilten eisenhaltigen Partikel mit einem Durchmesser kleiner als 1 µm bei einer Dichte von zumindest 0,5 Partikel pro µm² in der Legierungsmatrix vorliegen.

2. Kupferlegierung nach Anspruch 1, **gekennzeichnet durch** einen Gehalt von 0,7 bis 1,5 % Sn.

3. Kupferlegierung nach Anspruch 1 oder 2, **gekennzeichnet durch** einen Gehalt von 21,5 bis 31,5 % Zn.

4. Kupferlegierung nach einem der Ansprüche 1 bis 3, **gekennzeichnet durch** einen Gehalt von 28,5 bis 31,5 % Zn.

5. Kupferlegierung nach einem der Ansprüche 1 bis 4, **dadurch gekennzeichnet, dass** das Verhältnis der Anteile der Haupttexturlagen aus Messinglage und Kupferlage kleiner als 1 beträgt.

6. Kupferlegierung nach Anspruch 5, **dadurch gekennzeichnet, dass** das Verhältnis der Anteile der Haupttexturlagen aus Messinglage und Kupferlage zwischen 0,4 bis 0,90 liegt.

7. Kupferlegierung nach einem der Ansprüche 1 bis 6, **dadurch gekennzeichnet, dass** die mittlere Korngröße der Legierungsmatrix kleiner als 10 µm beträgt.

## Claims

1. Copper alloy, which has undergone a thermomechanical treatment, consisting of (in wt.%):
15.5 to 36.0 % Zn,
0.3 to 3.0 % Sn,
0.5 to 0.7 % Fe,
optionally also 0.001 to 0.4 % P,
optionally also 0.01 to 0.1 % Al,
optionally also in each case 0.01 to 0.3 % Ag, Mg, Zr, In, Co, Cr, Ti, Mn,
optionally also 0.05 to 0.5 % Ni,
the remainder copper and unavoidable impurities, the microstructure of the alloy comprising
the following proportions of the main texture layers:
at least 10 vol.% copper layer,
at least 10 vol.% S/R layer,
at least 5 vol.% brass layer,
at least 2 vol.% cast layer,
at least 2 vol.% 22RD cube layer,
at least 0.5 vol.% cube layer,
the proportions of the main texture layers being determined by means of X-ray diffraction by analysing the intensity distribution of the mean camber lines in the Euler space and the orientation distribution function,
**characterised in that**
finely distributed ferrous particles are contained in the alloy matrix, and **in that** the finely distributed ferrous particles having a diameter of less than 1 µm have a density of at least 0.5 particles per µm² in the alloy matrix.

2. Copper alloy according to claim 1, **characterised by** a content of 0.7 to 1.5 % Sn.

3. Copper alloy according to either claim 1 or claim 2, **characterised by** a content of 21.5 to 31.5 % Zn.

4. Copper alloy according to any one of claims 1 to 3, **characterised by** a content of 28.5 to 31.5 % Zn.

5. Copper alloy according to any one of claims 1 to 4, **characterised in that** the ratio of the proportions of the main texture layers of brass layer and copper layer is less than 1.

6. Copper alloy according to claim 5, **characterised in that** the ratio of the proportions of the main texture layers of brass layer and copper layer is between 0.4 and 0.90.

7. Copper alloy according to any one of claims 1 to 6, **characterised in that** the mean grain size of the alloy matrix is less than 10 µm.

## Revendications

1. Alliage de cuivre, qui a été soumis à un traitement thermomécanique, constitué par (en % en poids) :
15,5 à 36,0 % Zn,
0,3 à 3,0 % Sn,
0,5 à 0,7 % Fe,
au choix, en outre 0,001 à 0,4 % P,
au choix, en outre 0,01 à 0,1 % Al,
au choix, en outre respectivement 0,01 à 0,3 % Ag, Mg,
Zr, In, Co, Cr, Ti, Mn,
au choix, en outre 0,05 à 0,5 % Ni,
reste cuivre et impuretés inévitables, la microstructure de l'alliage présentant les parts suivantes des couches de texture principales :
au moins 10 % en volume de la couche de cuivre,
au moins 10 % en volume de la couche S/R,
au moins 5 % en volume de la couche de laiton,
au moins 2 % en volume de la couche de texture de Goss,
au moins 2 % en volume de la couche cubique 22RD,
au moins 0,5 % en volume de la couche cubique,
les parts des couches de texture principales étant déterminées par diffractométrie aux rayons X, en réalisant le traitement de la répartition d'intensité des lignes de squelette dans l'espace d'Euler, et de la fonction de distribution des orientations,
**caractérisé**
- **en ce que** des particules à teneur en fer finement réparties sont contenues dans la matrice de l'alliage, et
- **en ce que** les particules à teneur en fer finement réparties sont présentes dans la matrice de l'alliage avec un diamètre inférieur à 1 µm et une densité d'au moins 0,5 particules par µm².

2. Alliage de cuivre selon la revendication 1, **caractérisé par** une teneur de 0,7 à 1,5 % Sn.

3. Alliage de cuivre selon la revendication 1 ou la revendication 2, **caractérisé par** une teneur de 21,5 à 31,5 % Zn.

4. Alliage de cuivre selon l'une des revendications 1 à 3, **caractérisé par** une teneur de 28,5 à 31,5 % Zn.

5. Alliage de cuivre selon l'une des revendications 1 à 4, **caractérisé en ce que** le rapport des parts des couches de texture principales de la couche de laiton et de la couche de cuivre est inférieur à 1.

6. Alliage de cuivre selon la revendication 5, **caractérisé en ce que** le rapport des parts des couches de texture principales de la couche de laiton et de la couche de cuivre se situe entre 0,4 et 0,90.

7. Alliage de cuivre selon l'une des revendications 1 à 6, **caractérisé en ce que** la grosseur de grains moyenne de la matrice de l'alliage est inférieure à 10 µm.
